# EUROPÄISCHE PATENTSCHRIFT

(11) **EP 2 828 011 B1**
(45) Veröffentlichungstag und Bekanntmachung des Hinweises auf die Patenterteilung: **09.08.2017**
(21) Anmeldenummer: 13719045.0
(22) Anmeldetag: 17.04.2013
(51) Int. Cl.: B21B 3/00

(54) **THERMOMECHANISCHES WALZEN EINER ALUMINIUMPLATTE**
THERMO-MECHANICAL ROLLING OF AN ALUMINIUM PANEL
LAMINAGE THERMOMÉCANIQUE D'UNE PLAQUE D'ALUMINIUM

(30) Priorität: 26.04.2012 EP 12165758
(43) Veröffentlichungstag der Anmeldung: 28.01.2015
(73) Patentinhaber: Primetals Technologies Germany GmbH, 91052 Erlangen (DE)
(72) Erfinder: KURZ, Matthias, 91052 Erlangen (DE); SCHMIDT, Birger, 09618 Brand-Erbisdorf (DE)
(74) Vertreter: Metals@Linz
(86) Internationale Anmeldenummer: PCT/EP2013/057960
(87) Internationale Veröffentlichungsnummer: WO 2013/160162

(56) Entgegenhaltungen:
- EP-A1- 1 958 711
- EP-A1- 2 305 392

## Beschreibung

Die Erfindung betrifft ein Verfahren zum reversierenden thermomechanischen Walzen einer Aluminiumplatte in einem Walzprozess mit mehreren Walzstichen.

Es sind verschiedene Verfahren zum reversierenden thermomechanischen Walzen bekannt. WO 2008/043684 offenbart beispielsweise ein Verfahren zur Nachverfolgung des physikalischen Zustands eines Warmblechs oder Warmbands im Rahmen der Steuerung einer Walzstrasse zur reversierenden Bearbeitung eines Warmblechs oder Warmbands. Dabei wird zu einem Startpunkt ein initialer Zustand des Warmblechs oder Warmbands, aus dem wenigstens eine physikalische Zustandsgröße ableitbar ist, in einem Modell bestimmt und der Zustand wird während der Bearbeitung des Warmblechs unter Verwendung des Modells zyklisch aktualisiert, wobei eine Wegverfolgung des Warmblechs oder Warmbands und den Zustand beeinflussende und/oder wiedergebende Betriebsparameter berücksichtigt werden.

EP 2 111 309 B1 offenbart ein Verfahren zum thermomechanisch gesteuerten Walzen einer Charge von Metallbrammen zu Platten oder Bändern in einem Walzwerk mit wenigstens einem Walzgerüst nach einem Walzschema, das mindestens zwei Walzphasen umfasst und auf jede Bramme der Charge angewendet wird. Während des Walzens der Charge auf mindestens einem Walzgerüst kommt es mehrmals vor, dass auf eine Walzphase, die auf eine Bramme oder Platte oder ein Band angewendet wird, eine andere Walzphase folgt, die auf eine andere Bramme oder Platte oder ein anderes Band auf diesem Walzgerüst angewendet wird. Dabei ist für zwei aufeinanderfolgend gewalzte Brammen die Zeitspanne zwischen den Anfangszeitpunkten ihrer Walzphasen stets kleiner als die Summe der Zeitdauern aller Walzphasen und aller Abkühlphasen des Walzschemas. EP 1 958 711 A1 offenbart ein Verfahren zum thermomechanisch gesteuerten Walzen von Metallbrammen, bei dem jede Metallbramme während wenigstens zweier Walzphasen, die von einer Kühlphase unterbrochen werden, gewalzt wird und mehrere Metallbrammen gleichzeitig gewalzt werden. Der Oberbegriff von Anspruch 1 basiert auf dem Dokument EP 1 958 711 A1.

EP 2 305 392 A1 offenbart ein Verfahren zum Walzen von Walzgut, bei dem der Walzprozess eine Kühlphase zwischen zwei Warmwalzumformungen umfasst. Während der Kühlphase wird einer Temperaturdifferenz zwischen einem Mittenbereich und einem Kantenbereich des Walzguts durch Heizen des Kantenbereichs entgegengewirkt.

Der Erfindung liegt die Aufgabe zugrunde, ein verbessertes Verfahren zum reversierenden thermomechanischen Walzen einer Aluminiumplatte anzugeben.

Die Aufgabe wird erfindungsgemäß durch die Merkmale des Anspruchs 1 gelöst.

Vorteilhafte Ausgestaltungen der Erfindung sind Gegenstand der Unteransprüche.

Bei dem erfindungsgemäßen Verfahren zum reversierenden thermomechanischen Walzen einer Aluminiumplatte in einem Walzprozess mit mehreren Walzstichen werden Kenndaten zur thermischen Führung des Walzprozesses vorgegeben und es werden laufend Werte wenigstens einer Zustandsgröße, aus der eine Temperatur der Aluminiumplatte ableitbar ist, ermittelt. In Abhängigkeit von den ermittelten Werten der wenigstens einen Zustandsgröße und den Kenndaten wird ein Stichplan für den Walzprozess ermittelt, der zwischen wenigstens zwei aufeinander folgenden Walzstichen eine Walzpause vorsieht, während derer das Walzen der Aluminiumplatte zu dessen Abkühlung unterbrochen wird. Dabei ordnen die Kenndaten wenigstens einem Walzstich eine Wartedicke der Aluminiumplatte zu, und der Stichplan sieht den Beginn einer Walzpause vor, sobald die Dicke der Aluminiumplatte in diesem Walzstich die ihm zugeordnete Wartedicke erreicht oder unterschreitet.

Unter einer Aluminiumplatte wird in dieser Anmeldung eine Platte verstanden, die aus Aluminium oder einer Aluminiumlegierung besteht.

Als Zustandsgröße wird vorzugsweise eine über eine Dicke der Aluminiumplatte gemittelte Temperatur oder eine Oberflächentemperatur oder eine Restverfestigung oder Phasenanteile oder Korngrößen oder eine Enthalpie der Aluminiumplatte ermittelt.

Bei dem erfindungsgemäßen Verfahren wird eine Aluminiumplatte also temperaturgeführt gewalzt. Dadurch kann die Temperatur der Aluminiumplatte während des Walzprozesses kontrolliert und gesteuert werden. Die Steuerung der Temperatur erfolgt dabei mittels Walzpausen, in denen die Aluminiumplatte abgekühlt wird. Dies ist vorteilhaft, da die Walztemperatur bekanntermaßen Materialeigenschaften von Aluminiumplatten wesentlich beeinflusst. Insbesondere kann die Temperatur der Aluminiumplatte während des Walzprozesses derart gesteuert werden, dass dem Walzen nachfolgende aus dem Stand der Technik bekannte Nachbearbeitungsschritte zur thermischen Erzeugung bestimmter mechanischer Eigenschaften des Materials der Aluminiumplatte überflüssig werden. Derartige Fertigungsschritte sind beispielsweise Lösungsglühen, Abschrecken oder Aushärten des Aluminiums.

Ferner wird das Einlegen von Walzpausen an das Erreichen vorgegebener Dicken der Aluminiumplatte gekoppelt. Dadurch kann vorteilhaft ein gestuftes Walzen der Aluminiumplatte erreicht werden, bei dem das Walzen zur Abkühlung des Aluminiums kontrolliert durch Walzpausen in Abhängigkeit von Temperatur und Dicke der Aluminiumplatte unterbrochen wird.

Die Erfindung sieht ferner vor, dass die Kenndaten wenigstens einer Walzpause eine Wiederanwalztemperatur der Aluminiumplatte zuordnen, und dass der Stichplan das Beenden dieser Walzpause vorsieht, sobald die Temperatur der Aluminiumplatte die Wiederanwalztemperatur erreicht.

Auf diese Weise wird erreicht, dass die Aluminiumplatte während einer Walzpause auf eine definierte Temperatur abkühlt, nämlich auf die ihr zugeordnete Wiederanwalztemperatur. Dadurch wird die Kontrolle und Steuerung der Temperatur der Aluminiumplatte während des Walzprozesses vorteilhaft verbessert.

Eine Ausgestaltung der Erfindung sieht vor, dass die Kenndaten eine Zieltemperatur enthalten, und dass der Stichplan eine Dauer einer Walzpause oder eine Wiederanwalztemperatur der Aluminiumplatte nach einer Walzpause derart bestimmt, dass die Temperatur der Aluminiumplatte nach dem letzten Walzstich mit der Zieltemperatur übereinstimmt.
Dadurch kann in dem letzten Walzstich neben einer definierten Enddicke auch eine Zieltemperatur der Aluminiumplatte erreicht werden. Dies ermöglicht es, vorteilhafte Materialeigenschaften des Aluminiums bereits am Ende des Walzprozesses ohne eine aufwändige Nachbearbeitung einzustellen. Außerdem kann durch die Zieltemperatur bei geeigneter Stichplanstrategie einem ungewollten Kornwachstum in der Aluminiumplatte entgegenwirkt werden, das sich bei herkömmlichen Verfahren in einer dem Walzprozess folgenden Wärmebehandlung einstellen kann.

Eine weitere Ausgestaltung der Erfindung sieht vor, dass die Kenndaten eine Kühltemperatur enthalten, und dass die Aluminiumplatte nach dem letzten Walzstich einem Kühlaggregat zugeführt und mittels des Kühlaggregats auf die Kühltemperatur abgekühlt wird. Dabei enthalten die Kenndaten vorzugsweise auch eine Kühlrate und die Aluminiumplatte wird nach dem letzten Walzstich mittels des Kühlaggregats bei der Kühlrate auf die Kühltemperatur abgekühlt.

Dies ermöglicht vorteilhaft, die Materialeigenschaften des Aluminiums nach dem Walzprozess durch eine kontrollierte Abkühlung weiter zu verbessern.

Eine besonders bevorzugte Ausgestaltung der Erfindung sieht vor, dass während wenigstens einer Walzpause wenigstens ein Walzstich einer anderen Aluminiumplatte durchgeführt wird. Dazu wird beispielsweise ein aus EP 2 111 309 B1 bekanntes Verfahren zum Walzen mehrerer Aluminiumplatten angewendet.

Dadurch können Walzpausen vorteilhaft zur Bearbeitung weiterer Aluminiumplatten genutzt werden, so dass die Auslastung einer Walzstraße optimiert werden kann.

Eine weitere Ausgestaltung der Erfindung sieht vor, dass ein Walzkraftschwellenwert als Funktion wenigstens einer Zustandsvariable der Aluminiumplatte vorgegeben wird, und dass der Stichplan die Walzkraft während des Walzens in Abhängigkeit von den Werten der wenigstens einen Zustandsvariable auf den jeweiligen Walzkraftschwellenwert beschränkt. Alternativ oder zusätzlich wird ein Dickeabnahmeschwellenwert als Funktion wenigstens einer Zustandsvariable der Aluminiumplatte vorgegeben und durch den Stichplan wird die Abnahme einer Dicke der Aluminiumplatte während jedes Walzstiches in Abhängigkeit von den Werten der wenigstens einen Zustandsvariable auf den jeweiligen Dickeabnahmeschwellenwert beschränkt.

Als eine Zustandsvariable wird dabei vorzugsweise eine Dicke der Aluminiumplatte verwendet. Alternativ oder zusätzlich eignen sich als Zustandsvariable andere geometrische Variablen, z.B. eine Krümmung oder ein Profil der Aluminiumplatte, oder thermodynamische Variablen, z.B. eine Temperatur der Aluminiumplatte.

Dadurch können die Materialeigenschaften des Aluminiums weiter verbessert werden und insbesondere einem ungewollten Kornwachstum in der Aluminiumplatte entgegengewirkt werden.

Eine weitere Ausgestaltung der Erfindung sieht vor, dass die Aluminiumplatte während wenigstens einer Walzpause durch ein Kühlaggregat gekühlt wird.

Die Verwendung von Kühlaggregaten zum Abkühlen der Aluminiumplatte ist vorteilhaft, da Aluminiumplatten in der Regel bei relativ niedrigen Temperaturen gewalzt werden und eine passive Kühlung der Aluminiumplatten daher zuviel Zeit kosten würde.

Eine weitere Ausgestaltung der Erfindung sieht vor, dass laufend Messwerte wenigstens einer mit einer Temperatur der Aluminiumplatte zusammenhängenden Messgröße erfasst werden und die Werte der wenigstens einen Zustandsgröße anhand der erfassten Messwerte mittels eines diese Messwerte auswertenden Temperaturmodells ermittelt werden. Zur Ermittelung einer momentanen Temperatur der Aluminiumplatte eignet sich insbesondere ein aus WO 2008/043684 bekanntes Verfahren zur Nachverfolgung des physikalischen Zustands der Aluminiumplatte.

Derartige Methoden zur Ermittelung einer momentanen Temperatur der Aluminiumplatte anhand eines Temperaturmodells sind insbesondere deshalb vorteilhaft, weil eine hinreichend genaue direkte Messung einer Temperatur von Aluminiumplatten in der Regel schwierig bzw. zu aufwändig ist und deshalb die Heranziehung eines Modells zur Temperaturermittelung nützlich ist.

Eine weitere Ausgestaltung der Erfindung sieht vor, dass der Stichplan laufend, beispielsweise nach jedem Durchlauf der Aluminiumplatte durch ein Kühlaggregat, aktualisiert wird.

Eine derartige Aktualisierung ermöglicht es vorteilhaft, bei Abweichungen von Ist-Daten von Plan-Daten korrigierend einzugreifen und den Stichplan den aktuellen Bedingungen anzupassen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit einer Zeichnung näher erläutert werden.

Die Figur zeigt ein Ablaufdiagramm eines mittels eines Automatisierungssystems durchgeführten Verfahrens zum reversierenden thermomechanischen Walzen einer Aluminiumplatte zu einem Aluminiumblech in einem Walzprozess mit mehreren Walzstichen.

Bei dem Verfahren werden Messwerte 1 wenigstens einer mit einer Temperatur der Aluminiumplatte zusammenhängenden Messgröße erfasst. Derartige Messgrößen sind insbesondere Temperaturen an verschiedenen Orten der Aluminiumplatte und für die Aluminiumplatte charakteristische Größen wie eine Gefügestruktur.

Als Zustandsgröße 3 der Aluminiumplatte wird eine momentane Temperatur der Aluminiumplatte anhand der erfassten Messwerte 1 mittels eines diese Messwerte 1 auswertenden Temperaturmodells 2 der Aluminiumplatte ermittelt, wie es aus WO 2008/043684 bekannt ist.

Ferner werden Kenndaten 4 zur thermischen Führung des Walzprozesses vorgegeben und in dem Automatisierungssystem hinterlegt. Diese Kenndaten umfassen insbesondere Wartedicken, Wiederanwalztemperaturen, eine Zieltemperatur, eine Kühltemperatur und eine Kühlrate.

Anhand der ermittelten momentanen Temperatur der Aluminiumplatte und den Kenndaten 4 wird ein Stichplan 5 für den Walzprozess ermittelt, der auch zur Erreichung der Kenndaten 4 benötigte Stellglieder 6 umfasst. Solche Stellglieder 6 umfassen eine Abkühlzeit bei Luftkühlung der Aluminiumplatte, eine Anzahl von Walzstichen, eine Durchlaufgeschwindigkeit der Aluminiumplatte durch ein Walzgerüst und/oder Wassermengen eines Kühlaggregates.

Anhand des Stichplanes 5 wird die Aluminiumplatte während jedes Walzstiches bis zu einer dem jeweiligen Walzstich zugeordneten Wartedicke gewalzt. Anschließend wird das Walzen der Aluminiumplatte durch eine Walzpause unterbrochen, bis sie zu einer der Walzpause zugeordneten Wiederanwalztemperatur des folgenden Walzstiches abgekühlt ist. Dabei kann die Aluminiumplatte passiv oder aktiv mittels eines Kühlaggregates abgekühlt werden. Die Wartedicken und Wiederanwalztemperaturen hängen vom Material und der Zielgeometrie der Aluminiumplatte ab. Diese Größen sind mitunter aus Phasendiagrammen ableitbar, beispielsweise im Falle von Aluminiumplatten aus Aluminium-Kupfer- oder Aluminium-Magnesium-Legierungen, werden aber im Allgemeinen empirisch ermittelt.

Die Wiederanwalztemperatur des letzten Walzstiches wird anhand des Temperaturmodells 2 derart bestimmt, dass die Temperatur der Aluminiumplatte nach dem letzten Walzschritt mit der Zieltemperatur übereinstimmt. Die Zieltemperatur kann z.B. durch eine über die Dicke der Aluminiumplatte gemittelte Temperatur, eine Oberflächentemperatur oder durch eine Enthalpie charakterisiert werden.

Nach dem letzten Walzstich wird die Aluminiumplatte einem Kühlaggregat zugeführt und mittels des Kühlaggregats bei der Kühlrate auf die Kühltemperatur abgekühlt.

In einer Ausgestaltung des Ausführungsbeispiels berücksichtigt der Stichplan neben den Kenndaten 4 zur thermischen Führung des Walzprozesses auch weitere Kenndaten, z.B. eine maximale auf die Aluminiumplatte wirkende Walzkraft und/oder eine maximale Dickeabnahme der Aluminiumplatte während der einzelnen Walzstiche.

In einer weiteren, alternativen oder zusätzlichen Ausgestaltung des Ausführungsbeispiels wird der Stichplan zyklisch, z.B. nach jedem Durchlauf der Aluminiumplatte durch ein Kühlaggregat, anhand der ermittelten momentanen Temperatur aktualisiert, wobei insbesondere auch die Stellglieder 6 für das weitere Kühlen aktualisiert werden. Insbesondere kann so bei einer Abweichung der Ist-Daten von den Plan-Daten immer wieder korrigierend eingegriffen werden, um die Zielgrößen (insbesondere eine Zieldicke und die Zieltemperatur der Aluminiumplatte) zu erreichen.

In einer weiteren, alternativen oder zusätzlichen Ausgestaltung des Ausführungsbeispiels wird während der Abkühlung der Aluminiumplatte in einer Walzpause mindestens eine weitere Aluminiumplatte vorgewalzt. Dazu wird das aus EP 2 111 309 B1 bekannte Verfahren zum gestaffelten Walzen mehrerer Aluminiumplatten verwendet.

Obwohl die Erfindung im Detail durch ein bevorzugtes Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum reversierenden thermomechanischen Walzen einer Aluminiumplatte in einem Walzprozess mit mehreren Walzstichen, wobei
- Kenndaten (4) zur thermischen Führung des Walzprozesses vorgegeben werden,
- ein Stichplan (5) für den Walzprozess ermittelt wird und
- der Stichplan (5) zwischen wenigstens zwei aufeinander folgenden Walzstichen eine Walzpause vorsieht, während derer das Walzen der Aluminiumplatte zu dessen Abkühlung unterbrochen wird,
**dadurch gekennzeichnet, dass**
- laufend Werte wenigstens einer Zustandsgröße (3), aus der eine Temperatur der Aluminiumplatte ableitbar ist, ermittelt werden,
- der Stichplan (5) für den Walzprozess in Abhängigkeit von den ermittelten Werten der wenigstens einen Zustandsgröße (3) und den Kenndaten (4) ermittelt wird,
- die Kenndaten (4) wenigstens einem Walzstich eine Wartedicke der Aluminiumplatte zuordnen,
- der Stichplan den Beginn einer Walzpause vorsieht, sobald die Dicke der Aluminiumplatte in diesem Walzstich die ihm zugeordnete Wartedicke erreicht oder unterschreitet,
- die Kenndaten (4) wenigstens einer Walzpause eine Wiederanwalztemperatur der Aluminiumplatte zuordnen und der Stichplan das Beenden dieser Walzpause vorsieht, sobald die Temperatur der Aluminiumplatte die Wiederanwalztemperatur erreicht.

2. Verfahren nach Anspruch 1,
**dadurch gekennzeichnet, dass** die Kenndaten (4) eine Zieltemperatur enthalten, und dass der Stichplan eine Dauer einer Walzpause oder eine Wiederanwalztemperatur der Aluminiumplatte nach einer Walzpause derart bestimmt, dass die Temperatur der Aluminiumplatte nach dem letzten Walzstich mit der Zieltemperatur übereinstimmt.

3. Verfahren nach einem der vorhergehenden Ansprüche,
**dadurch gekennzeichnet, dass** als Zustandsgröße (3) eine über eine Dicke der Aluminiumplatte gemittelte Temperatur oder eine Oberflächentemperatur oder eine Restverfestigung oder Phasenanteile oder Korngrößen oder eine Enthalpie der Aluminiumplatte ermittelt wird.

4. Verfahren nach einem der vorhergehenden Ansprüche,
**dadurch gekennzeichnet, dass** die Kenndaten (4) eine Kühltemperatur enthalten, und dass die Aluminiumplatte nach dem letzten Walzstich einem Kühlaggregat zugeführt wird und mittels des Kühlaggregats auf die Kühltemperatur abgekühlt wird.

5. Verfahren nach Anspruch 4,
**dadurch gekennzeichnet, dass** die Kenndaten (4) eine Kühlrate enthalten, und dass die Aluminiumplatte nach dem letzten Walzstich mittels des Kühlaggregats bei der Kühlrate auf die Kühltemperatur abgekühlt wird.

6. Verfahren nach einem der vorhergehenden Ansprüche,
**dadurch gekennzeichnet, dass** während wenigstens einer Walzpause wenigstens ein Walzstich einer anderen Aluminiumplatte durchgeführt wird.

7. Verfahren nach einem der vorhergehenden Ansprüche,
**dadurch gekennzeichnet, dass** ein Walzkraftschwellenwert als Funktion wenigstens einer Zustandsvariable der Aluminiumplatte vorgegeben wird, und dass der Stichplan die Walzkraft während des Walzens in Abhängigkeit von den Werten der wenigstens einen Zustandsvariable auf den jeweiligen Walzkraftschwellenwert beschränkt.

8. Verfahren nach einem der vorhergehenden Ansprüche,
**dadurch gekennzeichnet, dass** ein Dickeabnahmeschwellenwert als Funktion wenigstens einer Zustandsvariable der Aluminiumplatte vorgegeben wird, und dass der Stichplan die Abnahme einer Dicke der Aluminiumplatte während jedes Walzstiches in Abhängigkeit von den Werten der wenigstens einen Zustandsvariable auf den jeweiligen Dickeabnahmeschwellenwert beschränkt.

9. Verfahren nach Anspruch 7 oder 8,
**dadurch gekennzeichnet, dass** als eine Zustandsvariable eine Dicke der Aluminiumplatte verwendet wird.

10. Verfahren nach einem der vorhergehenden Ansprüche,
**dadurch gekennzeichnet, dass** die Aluminiumplatte während wenigstens einer Walzpause durch ein Kühlaggregat gekühlt wird.

11. Verfahren nach einem der vorhergehenden Ansprüche,
**dadurch gekennzeichnet, dass** laufend Messwerte (1) wenigstens einer mit einer Temperatur der Aluminiumplatte zusammenhängenden Messgröße erfasst werden und die Werte der wenigstens einen Zustandsgröße (3) anhand der erfassten Messwerte (1) mittels eines diese Messwerte (1) auswertenden Temperaturmodells (2) ermittelt werden.

12. Verfahren nach einem der vorhergehenden Ansprüche,
**dadurch gekennzeichnet, dass** der Stichplan (5) laufend aktualisiert wird.

## Claims

1. Method for reversing thermomechanical rolling of an aluminium plate in a rolling process comprising a plurality of rolling passes, wherein
- characteristic data (4) for thermally controlling the rolling process is specified,
- a pass schedule (5) is determined for the rolling process, and
- the pass schedule (5) makes provision for a rolling pause between at least two successive rolling passes, during which rolling pause the rolling of the aluminium plate is interrupted to allow the plate to cool down,
**characterised in that**
- values of at least one state variable (3) from which a temperature of the aluminium plate can be derived are determined continuously,
- the pass schedule (5) for the rolling process is determined as a function of the determined values of the at least one state variable (3) and the characteristic data (4),
- the characteristic data (4) assigns a waiting thickness of the aluminium plate to at least one rolling pass, and
- the pass schedule makes provision for a rolling pause to start as soon as the thickness of the aluminium plate reaches or falls below its assigned waiting thickness in said rolling pass,
- the characteristic data (4) assigns a rolling restart temperature of the aluminium plate to at least one rolling pause and the pass schedule makes provision for said rolling pause to terminate as soon as the temperature of the aluminium plate reaches the rolling restart temperature.

2. Method according to claim 1,
**characterised in that** the characteristic data (4) includes a target temperature, and **in that** the pass schedule determines a duration of a rolling pause or a rolling restart temperature of the aluminium plate after a rolling pause such that the temperature of the aluminium plate after the final rolling pass coincides with the target temperature.

3. Method according to one of the preceding claims,
**characterised in that** the determined state variable (3) is a temperature averaged over a thickness of the aluminium plate or a surface temperature or a residual hardening or phase fractions or grain sizes or an enthalpy of the aluminium plate.

4. Method according to one of the preceding claims,
**characterised in that** the characteristic data (4) includes a cooling temperature, and **in that** after the final rolling pass the aluminium plate is supplied to a cooling unit and cooled down to the cooling temperature by means of the cooling unit.

5. Method according to claim 4,
**characterised in that** the characteristic data (4) includes a cooling rate, and **in that** after the final rolling pass the aluminium plate is cooled down to the cooling temperature at the cooling rate by means of the cooling unit.

6. Method according to one of the preceding claims,
**characterised in that** at least one rolling pass of another aluminium plate is performed during at least one rolling pause.

7. Method according to one of the preceding claims,
**characterised in that** a rolling force threshold value is predefined as a function of at least one state variable of the aluminium plate, and **in that** the pass schedule limits the rolling force during the rolling operation to the respective rolling force threshold value as a function of the values of the at least one state variable.

8. Method according to one of the preceding claims,
**characterised in that** a thickness reduction threshold value is predefined as a function of at least one state variable of the aluminium plate, and **in that** the pass schedule limits the reduction of a thickness of the aluminium plate during each rolling pass to the respective thickness reduction threshold value as a function of the values of the at least one state variable.

9. Method according to claim 7 or 8,
**characterised in that** a thickness of the aluminium plate is used as a state variable.

10. Method according to one of the preceding claims,
**characterised in that** the aluminium plate is cooled by means of a cooling unit during at least one rolling pause.

11. Method according to one of the preceding claims,
**characterised in that** measured values (1) of at least one measurement variable associated with a temperature of the aluminium plate are acquired continuously and the values of the at least one state variable (3) are determined on the basis of the acquired measured values (1) by means of a temperature model (2) evaluating said measured values (1).

12. Method according to one of the preceding claims,
**characterised in that** the pass schedule (5) is constantly updated.

## Revendications

1. Procédé de laminage thermomécanique réversible d'une plaque d'aluminium dans un procédé de laminage à plusieurs passes de laminage, dans lequel
- des paramètres (4) pour la conduite thermique du procédé de laminage sont prédéfinis,
- un plan de passe (5) pour le procédé de laminage est déterminé et
- le plan de passe (5) prévoit entre au moins deux passes de laminage successives une pause de laminage pendant laquelle le laminage de la plaque d'aluminium est interrompu pour permettre son refroidissement,
**caractérisé en ce que**
- en permanence, des valeurs d'au moins une grandeur d'état (3) sont déterminées, d'où peut être déduite une température de la plaque d'aluminium,
- le plan de passe (5) pour le procédé de laminage est déterminé en fonction des valeurs déterminées de l'au moins une grandeur d'état (3) et des paramètres (4),
- les paramètres (4) attribuent à au moins une passe de laminage une épaisseur d'attente de la plaque d'aluminium,
- le plan de passe prévoit le commencement d'une pause de laminage aussitôt que l'épaisseur de la plaque d'aluminium dans cette passe de laminage atteint ou est inférieure à l'épaisseur d'attente qui lui a été attribuée,
- les paramètres (4) d'au moins une pause de laminage attribuent une température de nouveau laminage à la plaque d'aluminium, et le plan de laminage prévoit la fin de cette pause de laminage aussitôt que la température de la plaque d'aluminium atteint la température de nouveau laminage.

2. Procédé selon la revendication 1,
**caractérisé en ce que** les paramètres (4) contiennent une température cible, et **en ce que** le plan de passe détermine une durée d'une pause de laminage ou une température de nouveau laminage de la plaque d'aluminium après une pause de laminage de telle manière que la température de la plaque d'aluminium coïncide avec la température cible après la dernière passe de laminage.

3. Procédé selon l'une des revendications précédentes,
**caractérisé en ce qu'**est déterminée en tant que grandeur d'état (3) une température moyennée selon une épaisseur de la plaque d'aluminium ou une température de surface ou une solidification au repos ou une composante de phase ou une granulométrie ou une enthalpie de la plaque d'aluminium.

4. Procédé selon l'une des revendications précédentes,
**caractérisé en ce que** les paramètres (4) contiennent une température de refroidissement, et **en ce qu'**après la dernière passe de laminage la plaque d'aluminium est amenée à une unité de refroidissement et est refroidie au moyen de l'unité de refroidissement jusqu'à la température de refroidissement.

5. Procédé selon la revendication 4,
**caractérisé en ce que** les paramètres (4) contiennent une vitesse de refroidissement, et **en ce qu'**après la dernière passe de laminage la plaque d'aluminium est refroidie au moyen de l'unité de refroidissement à la vitesse de refroidissement jusqu'à la température de refroidissement.

6. Procédé selon l'une des revendications précédentes,
**caractérisé en ce que** pendant au moins une pause de laminage, au moins une passe de laminage d'une autre plaque d'aluminium est mise en oeuvre.

7. Procédé selon l'une des revendications précédentes,
**caractérisé en ce qu'**une valeur de seuil de la force de laminage est prédéfinie comme fonction d'au moins une variable d'état de la plaque d'aluminium, et **en ce que** le plan de passe limite la force de laminage pendant le laminage en fonction des valeurs de l'au moins une variable d'état à la valeur de seuil de la force de laminage respective.

8. Procédé selon l'une des revendications précédentes,
**caractérisé en ce qu'**une valeur de seuil de l'amincissement est prédéfinie comme fonction d'au moins une variable d'état de la plaque d'aluminium, et **en ce que** le plan de passe limite la diminution d'une épaisseur de la plaque d'aluminium pendant chaque passe de laminage en fonction des valeurs de l'au moins une variable d'état à la valeur de seuil de l'amincissement respective.

9. Procédé selon la revendication 7 ou la revendication 8,
**caractérisé en ce qu'**une épaisseur de la plaque d'aluminium est utilisée en tant que variable d'état.

10. Procédé selon l'une des revendications précédentes,
**caractérisé en ce que** la plaque d'aluminium est refroidie par une unité de refroidissement pendant au moins une pause de laminage.

11. Procédé selon l'une des revendications précédentes,
**caractérisé en ce que** sont acquises en permanence des valeurs de mesure (1) d'au moins une grandeur de mesure cohérente avec une température de la plaque d'aluminium, et **en ce que** les valeurs de l'au moins une grandeur d'état (3) sont déterminées à l'aide des valeurs de mesure (1) acquises au moyen d'un modèle de température (2) estimant l'une de ces valeurs de mesure (1).

12. Procédé selon l'une des revendications précédentes,
**caractérisé en ce que** le plan de passe (1) est actualisé en permanence.
